# EUROPÄISCHE PATENTSCHRIFT

(11) **EP 0 039 867 B1**
(45) Veröffentlichungstag und Bekanntmachung des Hinweises auf die Patenterteilung: **22.08.1984**
(21) Anmeldenummer: 81103352.1
(22) Anmeldetag: 04.05.1981
(51) Int. Cl.: H01B 7/28, H01B 13/22

(54) **Längswasserdichtes Kabel, insbesondere Nachrichtenkabel**
Longitudinally water-blocked cable, especially communication cable
Câble longitudinal étanche à l'eau, notamment câble de communication

(30) Priorität: 12.05.1980 DE 3018141; 19.12.1980 DE 3048074
(43) Veröffentlichungstag der Anmeldung: 18.11.1981
(73) Patentinhaber: SIEMENS AKTIENGESELLSCHAFT, 80333 München (DE)
(72) Erfinder: Zeidler, Günter, Dr. Dipl.-Ing., D-8034 Germering (DE); Lange, Gerhard, Dipl.-Chem., D-8000 München 80 (DE); Saller, Helmut, D-8000 München 71 (DE)

## Beschreibung

Die Erfindung bezieht sich auf ein längswasserdichtes Kabel, insbesondere Nachrichtenkabel, in dessen Innerem eine wasserabweisende Substanz enthaltende Füllmasse vorgesehen ist, in die Gasbläschen eingelagert sind, wobei die Füllmasse eine bei ihrer Verarbeitungstemperatur im Rahmen der Kabelfüllung schmelzende Beimengung aus thermoplastischem Gummi oder gummiartigen Thermoplasten enthält, deren Zustand im Betriebstemperaturbereich des Kabels durch Verknüpfen, Verhaken oder eine Verbindung über thermoplastische Blöcke mit einem entsprechend niedrigen, d.h. knapp unter der Fülltemperatur liegenden Schmelzbereich verfestigt ist und wobei die Gasbläschen durch das sich so in der Füllmasse ausbildende Gumminetzwerk dadurch festgehalten sind, dass dessen Verknüpfungsstellen die Auftriebskräfte der Gasbläschen ohne Zerreissen übernehmen können.

Ein längsdichtes Kabel dieser Art ist aus der DE-A 2243615 bekannt. Bei der Einlagerung von Gasbläschen ist deren Lage in der Füllmasse nicht ohne weiteres stabil und es besteht somit die Gefahr, dass durch Wandern der Gasbläschen sich an bestimmten Stellen grössere Gasblasen bilden, welche die elektrischen Eigenschaften des Kabels ungünstig beeinflussen. Deshalb ist bei der bekannten Anordnung vorgesehen, die Lufteinschlüsse durch Zusatz eines Versteifungsmittels in ihrer Lage so weit zu stabilisieren, dass sich höchstens Längshohlräume in der Länge von einigen Zentimetern ausbilden können.

Für die Auswahl der als Versteifungsmittel dienenden Beimengung ergibt sich die Forderung, dass diese einerseits möglichst leicht zu verarbeiten sein soll und andererseits die durch Verknüpfen, Verhaken oder eine Verbindung über thermoplastische Blöcke gebildete räumliche Gitterstruktur so ausgebildet ist, dass für die Gasbläschen ein möglichst fester Halt erreicht wird. Diese Sicherung der Gasbläschen gegen eine Bewegung ist notwendig, damit verhindert wird, dass sich die Gasbläschen im Lauf der längeren Zeit und ggf. unter dem Einfluss der herrschenden Temperatur- und Druckbedingungen in Bewegung setzen und zu grösseren Gasblasen vereinigen.

Der Erfindung liegt die Aufgabe zu Grunde, eine Beimengung anzugeben, die sowohl hinsichtlich ihrer Verarbeitbarkeit als auch hinsichtlich der durch sie gebildeten räumlichen Gitterstruktur besonders vorteilhaft ist. Gemäss der Erfindung wird diese Aufgabe bei einem längswasserdichten Kabel der eingangs gennannten Art dadurch gelöst, dass die Beimengung aus einem Polyolefinpulver, insbesondere einem Polyäthylenpulver, mit einer Korngrösse zwischen 20 und 600 11m besteht, dass der Anteil des Polyolefinpulvers zwischen 5 und 30 Gewichtsprozent der Füllmasse gewählt ist, dass der Volumenanteil der Gasbläschen an der Füllmasse zwischen 10 und 80% gewählt ist und dass der Durchmesser der Gasbläschen zwischen 1 und 1500 µm liegt.

Die Verwendung einer pulverförmigen Beimengung mit den angegebenen Korngrössen und Gewichtsprozenten hat den Vorteil, dass diese sich schneller in der Füllmasse auflöst, wobei gleichzeitig sichergestellt ist, dass die Beimengung gleichmässig in der ganzen Füllmasse verteilt wird. Ausgehend von dieser Anfangssituation wird auch die Bildung der räumlichen Gitterstruktur aus der Beimengung infolge der kleineren Teilchen der Beimengung und deren besserer Vermengung mit der Füllmasse günstig beeinflusst. Das so aufgebaute längswasserdichte Kabel zeigt somit bezüglich der Festigkeit und zeitlichen Stabilität seiner Gitterstruktur und der Herstellungsmöglichkeiten besonders günstige Eigenschaften. Zur Lagesicherung der Gasbläschen tragen der angegebene Durchmesserbereich und der Volumenanteil in entscheidendem Masse mit bei.

Als Thermoplastblöcke können bevorzugt Polyolefine in einer Kettenlänge von 25 bis 45 C-Atomen verwendet werden, und zwar insbesondere niedermolekulares Polyäthylen (PE) oder Paraffinwachs.

Besonders vorteilhafte Werte hinsichtlich der elektrischen und mechanischen Eigenschaften sowie bezüglich des Materialverbrauchs an Füllmasse und Beimengung ergeben sich dann, wenn die Gasbläschen einen Volumenanteil zwischen 50 und 70% der Füllmasse ausmachen.

Bei Verwendung eines Polyäthylenpulvers ist es zweckmässig, ein Polyäthylen auszuwählen, dessen Ausgangsmaterial zwischen etwa 5000 und 200 000 C-Atome pro Molekül aufweist.

Die Erfindung betrifft weiterhin ein Verfahren zur Herstellung eines längswasserdichten Kabels, welches dadurch gekennzeichnet ist, dass der auf 140 bis 150 °C erhitzten Füllmasse unter Umrühren das Polyolefinpulver zugegeben und dieses homogen verteilt wird, dass Gas bei einem Druck von etwa 1,5 bis 15 barü und bei einer Temperatur von etwa 140 °C in die das geschmolzene Pulver enthaltende Füllmasse eingebracht wird, und dass nach dem Entspannen und Abkühlen auf 80 bis 120°C Gasbläschen in feiner, gleichmässiger Verteilung gebildet werden.

Eine Füllmasse für die Beimengung des pulverförmigen Zusatzes kann beispielsweise folgendermassen aufgebaut sein:
77 % Paraffin-Öl
19,9% Polypropylen
3 % feindisperse Kieselsäure
0,1% Stabilisator (zum Schutz gegen Oxydation)

Gemäss der Erfindung wird die Stabilisierung der Gasbläschen in der beschriebenen Füllmasse durch eine pulverförmige Zugabe von Polyolefin, insbesondere Polyäthylen, mit einem Dichtebereich von 0,915 bis etwa 0,96 g/ml erreicht. Diese erfolgt in fein verteilter Form, d.h. mit etwa 20-600 pm Korngrösse. Die Zugabe erfolgt bei einer Temperatur der übrigen Mischungskomponenten, die über dem Kristallit-Schmelzpunkt des zugesetzten Polyolefins, d.h. oberhalb ca. 135 °C, liegt. Dann wird unter entsprechendem Überdruck Gas, beispielsweise C0₂, N₂ oder Luft in der heissen Mischung gelöst. Beim gleichzeitigen Abkühlen und Entspannen (d.h. Überdruck wird aufgehoben) der Mischung bilden sich nunmehr feinverteilte Gasblasen aus, die durch das zusammenhängende flexible Gerüst aus im wesentlichen Kohlenwasserstoffen fixiert werden.

### Beispiel:

69,8% Paraffin-Öl
18,1% (ataktisches) Polypropylen
2,7% (feindisperse) Kieselsäure
0,3% Stabilisator (Schutz gegen Oxydation u.a. des PE)
9,1 % Polyäthylen-Pulver

Bei einer so aufgebauten Mischung kristallisiert die Beimengung nicht wieder in diskreten Bereichen oder ungleichmässig aus, sondern bildet eine die ganze Füllmasse weitgehend gleichmässig erfüllende räumliche Gitterstruktur, welche die Gasbläschen gegen Bewegung sichert.

Die unterste Grenze für den Zusatz eines Pulvers liegt bei etwa 5% von Polyolefin bzw. Polyäthylen, während die obere Grenze etwa 30% (Gewichtsprozente) beträgt. Ein zweckmässiger Bereich in Gewichtsprozenten für die pulverförmige Beimengung liegt zwischen 6 und 20%, wobei optimale Werte durch Beimengung zwischen 8 und 10 Gewichtsprozenten erreicht worden sind.

Für die Füllmassen sind an sich keine einschränkenden Bedingungen zu beachten. Es ist lediglich darauf zu achten, dass die Füllmasse nicht die Bildung der räumlichen Gitterstruktur bei der Beimengung verhindert. So lassen sich beispielsweise vorteilhaft solche Massen verwenden, die ganz oder in Gemischen aus Petrolaten, Kohlenwasserstoff-Wachsen, aliphatischen oder cykloaliphatischen Paraffinen oder polymeren Olefinen bestehen.

Bei der Herstellung wird die Füllmasse zunächst auf 140-150 °C erhitzt. Unter ständigem Rühren wird die erforderliche Menge Polyolefinpulver, insbesondere Polyäthylenpulver zugegeben. Der Rührprozess ist abgeschlossen, wenn das Pulver geschmolzen und homogen in der Füllmasse verteilt ist. Bei direkter Weiterverarbeitung wird die Masse in eine herkömmliche Verschäumvorrichtung gegeben und ein Gas (C0₂, N₂) wird unter Druck (1,5-15 barü) bei etwa 140°C gelöst. Nach Entspannen und gleichzeitigem Abkühlen der Masse bilden sich dann entsprechend feinverteilt die Gasbläschen, die einen Durchmesser im Bereich von 1-1500 µm, vorzugsweise zwischen 20 und 200 11m aufweisen. Die Gasbläschenbildung erfolgt vorteilhaft in einem Temperaturbereich von 80-120 °C. Das beschriebene Aufschäumen der Masse kann entweder mittels Füllrohr in der Kabelseele oder im Verseilpunkt erfolgen.

Es ist aber auch möglich, den Vorgang nach dem Einbringen und Verrühren des Pulvers abzubrechen und die Masse im erkalteten Zustand zu laaern.

Die Gasblasen können (wie bei der Zell-PE-Herstellung) in bekannter Weise entweder durch Gasinjektion eingemischt werden, d.h. sie werden vor dem eigentlichen Füllrohr in den Massestrom unter hohem Druck als Stickstoff- oder Freongas zugegeben. Es ist jedoch auch möglich, durch ein Treibmittel geeigneter Temperatur-Druckabhängigkeit die Gasblasen zu erzeugen. Wichtig ist dabei, dass die Gasblasen in der Füllapparatur noch verschwindend klein sind (dieses wird durch Zugabe von Ti0₂ oder Si0₂ als Kicker erreicht) und somit in alle Zwickel der Kabelseele gleichmässig transportiert werden können, aber nach Entspannen der Masse auf Normaldruck, d.h. nach dem Austritt der gefüllten Seele aus dem Füllrohr oder den nachgeschalteten Mantelextruder auf ihre Endgrösse expandieren.

Wenn das Kabel abgekühlt wird, z.B. nach dem nachgeschalteten Extruder, bildet sich, wie bereits erwähnt, in der Kabelfüllmasse ein Gumminetzwerk aus, dessen Knoten hauptsächlich durch die dann erstarrten thermoplastischen Blöcke gebildet werden. Die in der Ölmasse befindlichen Gasblasen werden von den Netzwerkfäden festgehalten. Dazu muss der Anteil des Polyolefinpulvers ausreichend hoch sein, und zwar zwischen 3 bis 30 Gewichts-Prozenten. Darüber hinaus muss die Füllmasse ausreichend viskos sein, und zwar deutlich über 5 Pa s.

Zur Erläuterung der Erfindung wird auf eine Zeichnung Bezug genommen, in der eine Gasblase G B dargestellt ist, welche sich in einer Füllmasse FM eines Kabels ausgebildet hat. Diese einige Zehntel bis maximal einen Millimeter grosse Gasblase GB wird in der Füllmasse FM gehalten durch gummielastische Molekülfäden GF, welche durch eine Beimengung von Polyolefinpulver gebildet werden. Da diese Fäden GF jedoch innerhalb der Öl- und/oder Wachs enthaltenden Füllmasse FM nicht ausreichend lagestabil wären und dadurch ein Wandern der Gasblasen, z.B. infolge der Auftriebskraft zulassen würden, sind thermoplastische Blöcke TB vorgesehen, welche z.B. durch PE-Wachse gebildet werden. Diese thermoplastischen Blöcke verknüpfen die vorhandenen gummielastischen Molekülfäden des Gumminetzwerkes, was seinerseits bewirkt, dass die in der Füllmasse vorhandenen Gasblasen an ihrem Ort festgehalten werden.

Die kurze Zeit nach der Herstellung, bei der noch höhere Temperaturen (bis zur Abkühlung) vorhanden sind und bei der sich thermoplastische Blöcke TB durch Abkühlung noch nicht gebildet haben, ist unschädlich, weil in diesen kleinen Zeiträumen eine unerwünscht grosse Wanderungsbewegung der Gasbläschen nicht eintritt. Die das Netzwerk bildende, thermoplastische Gummimasse wird durch Blockpolymerisation von fadenförmigen, gummielastischen Molekülen mit den bei etwa 60 bis 80 °C schmelzenden Thermoplasten hergestellt. Unterhalb ihrer Schmelztemperatur lagern sich diese thermoplastischen Blöcke aneinander an und tragen so zur Netzwerkbildung bei.

Bezüglich der erzielbaren Langzeitstabilität von auf diese Art und Weise gebildeten schaumartigen Füllmassen sind die nachfolgenden Überlegungen zu beachten:
Ein Gasbläschen mit Radius r wird durch die Auftriebskraft K bei einer Viskosität η mit einer Geschwindigkeit in einem fliessfähigen Körper bewegt. Mit dem Auftrieb (p = Dichte; g = Fallbeschleunigung) folgt

Die Geschwindigkeit nimmt also mit dem Quadrat der Blasengrösse zu und mit der Viskosität η ab. Die Blasen müssen also so klein wie möglich sein, am besten unter einem Zehntel mm, die Viskosität η soll so hoch wie möglich sein. Dabei'ist nicht die dynamische Viskosität bedeutend, sondern die Ruheviskosität, die sich bei sehr kleinen Schergefällen und Geschwindigkeiten einstellt. Dieser Ruhewert ist um so grösser als der dynamische Wert (der ja die Verarbeitbarkeit bestimmt), wenn die «Flüssigkeit» um so mehr fadenförmige, längliche Bestandteile enthält. Der Ruhewert kann sehr gross bis unendlich werden, wenn die Fädchen durch Vernetzen ein echtes Gel bilden können. Die Masse verhält sich dann für kleine mechanische Beanspruchungen wie ein fester Körper extrem niedriger Festigkeit. Die Masse aus Gummimischungen würde etwa diesem Bild entsprechen, während die Massen aus nichtvernetzten Polymeren mit gummiähnlichen Eigenschaften eher als Flüssigkeiten mit hoher Ruheviskosität anzusehen sind. Das Einbringen von fadenförmigen Bestandteilen hat neben der Erhöhung der Ruheviskosität noch einen weiteren Vorteil im Hinblick auf die Blasenstabilität: Die Bläschen erleiden bei ihrer Bewegung ständige Umlenkungen und Richtungsänderungen, so dass der effektiv zurückgelegte Weg wesentlich kleiner als der tatsächlich zurückgelegte Weg ist. Nehmen wir z.B. an, dass aus diesem Grund ein tatsächlicher Weg von 1 mm in 30 Jahren erlaubt ist, so folgt aus (3) eine notwendige Ruheviskosität von über 10⁶ Pas für einen Blasendurchmesser von etwa 0,05 mm.

Die beschriebene gummiartige Masse verhält sich anders als die fliessfähige Masse aus nichtvernetzten Polymeren. Es liegt ein Netzwerk aus Gummifäden vor, dessen weite Maschen von den Öl- oder Wachsbestandteilen ausgefüllt sind. Bei der Analyse dieses 2-Phasen-Systems ist sowohl das die Ruhefestigkeit bewirkende Netzwerk als die beigemischte Flüssigkeit zu beachten. Im Ruhezustand kann das Netzwerk Zug- und Scherspannnungen allerdings nur bis zu einer recht niedrig liegenden Reissgrenze aufnehmen, während die Flüssigkeitsphase innerhalb der Maschen beweglich bleibt und angenähert den Gesetzen der Hydrostatik folgt. Die in die Flüssigkeit eingebetteten Blasen erfahren wiederum einen Auftrieb, der im Nahbereich der Blase über die Oberflächenspannung auf das Netz übertragen wird und es unter Zug-, Scher- und eventuell auch Druckspannungen setzt. Anstelle der oben durchgeführten Viskositätsanalyse muss hier die Bruchmechanik des Netzes treten. Die Zugspannung a_{z} unterhalb der Blase beträgt z.B. angenähert

Ausser von der Erdbeschleunigung g und der Dichtedifferenz p hängt sie nur noch vom Blasenradius ab. Für r = 0,05 mm folgt eine Zugbean-N spruchungvonnur2,7₂- Die genaue Analyse muss den vollständigen Spannungszustand (inklusive Scherbeanspruchung) rund um die Blase einschliessen und wird zu niedrigeren lokalen Beanspruchungen führen. Eine Massendimensionierung nach (4) ist deshalb zunächst ausreichend. Für jede Ruhefestigkeit (beeinflusst durch Art und Mengenanteil des Netzwerks) folgt aus (4) eine maximal erlaubte Blasengrösse, oder, wenn diese technologisch vorgegeben ist, folgt wegen (4) ein mindestens notwendiges Mengenverhältnis für die Beimischung eines vorgegebenen Netzwerkbildners.

Da die Grösse der Auftriebskraft vom Durchmesser der Gasbläschen abhängt, ist somit in besonders einfacher Weise durch die Wahl der Bläschengrösse die Auftriebskraft K so einzustellen, dass die Netzstruktur durch diese Antriebskraft K nicht zerrissen werden kann. Im übrigen lässt sich die noch zulässige Bläschengrösse für eine gegebene Substanz einfach dadurch bestimmen, dass Proben mit unterschiedlich grossen Gasbläschen erstellt werden und durch Beobachtung festgestellt wird, unterhalb welchen Durchmesserwertes keine Wanderung mehr auftritt.

## Patentansprüche

1. Längswasserdichtes Kabel, insbesondere Nachrichtenkabel, in dessen Innerem eine eine wasserabweisende Substanz enthaltende Füllmasse vorgesehen ist, in die Gasbläschen eingelagert sind, wobei die Füllmasse (FM) eine bei ihrer Verarbeitungstemperatur der Kabelfüllung schmelzende Beimengung aus thermoplastischem Gummi oder gummiartigen Thermoplasten enthält, deren Zustand im Betriebstemperaturbereich des Kabels durch Verknüpfen, Verhaken oder eine Verbindung über thermoplastische Blöcke mit einem entsprechend niedrigen, d.h. knapp unter der Fülltemperatur liegenden Schmelzbereich verfestigt ist und wobei die Gasbläschen (GB) durch das sich so in der Füllmasse ausbildende Gumminetzwerk dadurch festgehalten sind, dass dessen Verknüpfungsstellen die Auftriebskräfte der Gasbläschen ohne Zerreissen übernehmen können, dadurch gekennzeichnet, dass die Beimengung aus einem Polyolefinpulver, insbesondere einem Polyäthylenpulver, mit einer Korngrösse zwischen 20 und 600 11m besteht, dass der Anteil des Polyolefinpulvers zwischen 5 und 30 Gewichtsprozent der Füllmasse gewählt ist, dass der Volumenanteil der Gasbläschen an der Füllmasse zwischen 10 und 80% gewählt ist und dass der Durchmesser der Gasbläschen zwischen 1 und 1500 11m liegt.

2. Kabel nach Anspruch 1, dadurch gekennzeichnet, dass als Beimengung Polyefine in einer Kettenlänge von 25 bis 45 C-Atomen, insbesondere niedermolekulares Polyäthylen oder Paraffinwachs verwendet sind.

3. Kabel nach Anspruch 1 oder 2, dadurch gekennzeichnet, dass der Volumenanteil der Gasbläschen zwischen 50 und 70% der Füllmasse beträgt.

4. Kabel nach einem der vorhergehenden Ansprüche, dadurch gekennzeichnet, dass bei Verwendung eines Polyäthylenpulvers ein Material ausgewählt wird, das zwischen etwa 5000 und 200 000 C-Atome pro Molekül aufweist.

5. Kabel nach einem der vorhergehenden Ansprüche, dadurch gekennzeichnet, dass das als Beimengung verwendete Pulver in einem Dichtebereich zwischen 0,915 bis 0,96 g/ml liegt.

6. Kabel nach einem der vorhergehenden Ansprüche, dadurch gekennzeichnet, dass der Kristallit-Schmelzpunkt des zugesetzten Polyolefinpulvers über der Verarbeitungstemperatur der übrigen Komponenten der Füllmasse liegt.

7. Kabel nach einem der vorhergehenden Ansprüche, dadurch gekennzeichnet, dass die pulverförmige Beimengung zwischen 6 und 20 Gewichtsprozent, vorzugsweise zwischen 8 und 10 Gewichtsprozent liegt.

8. Kabel nach einem der vorhergehenden Ansprüche, dadurch gekennzeichnet, dass der Durchmesser der Gasbläschen zwischen 20 und 200 µm liegt.

9. Kabel nach einem der vorhergehenden Ansprüche, dadurch gekennzeichnet, dass die Ka- be!füllmasse aus einem Gemisch aus Wachsen und Ölen besteht.

10. Kabel nach einem der vorhergehenden Ansprüche, dadurch gekennzeichnet, dass die Füllmasse eine Viskosität deutlich über 5 Pa s aufweist.

11. Verfahren zur Herstellung eines längswasserdichten Kabels nach einem der vorhergehenden Ansprüche, dadurch gekennzeichnet, dass der auf 140 bis 150°C erhitzten Füllmasse unter Umrühren das Polyolefinpulver zugegeben und dieses homogen verteilt wird, dass Gas bei einem Druck von etwa 1,5 bis 15 barü und bei einer Temperatur von etwa 140 °C in die das geschmolzene Pulver enthaltende Füllmasse eingebracht wird, und dass nach dem Entspannen und Abkühlen auf 80 bis 120° C Gasbläschen in feiner, gleichmässiger Verteilung gebildet werden.

## Revendications

1. Câble à étanchéité longitudinale à l'eau, notamment câble de communication, à l'intérieur duquel est prévue une masse de remplissage contenant une substance hydrophobe dans laquelle sont incluses de petites bulles de gaz, la masse de remplissage (FM) contenant un additif fondant à la température de traitement intervenant lors du remplissage du câble et constitué par du caoutchouc thermoplastique ou par une matière thermoplastique semblable à du caoutchouc et dont l'état est fixé, dans la plage des températures de fonctionnement du câble, par jonction, ancrage ou liaison par l'intermédiaire de blocs thermoplastiques possédant une plage de températures de fusion correspondante plus basse, c'est-à-dire juste inférieure à la température de remplissage, et dans lequel les bulles de gaz (GB) sont maintenues fermement par le réseau de caoutchouc se formant dans la masse de remplissage de telle sorte que ces zones de jonction peuvent prendre en charge sans se rompre, les forces ascentionnel- les des petites bulles de gaz, caractérisé par le fait que l'additif est constitué par une poudre de polyoléfine, notamment d'une poudre de polyéthylène, possédant une granulation comprise entre 20 et 600 µm, que le pourcentage de la poudre de polyoléfine est choisi entre 5 et 30 pour-cent en poids de la masse de remplissage, que le pourcentage en volume des petites bulles de gaz dans la masse de remplissage est choisie entre 10 et 80% et que le diamètre des petites bulles de gaz est compris entre 1 et 1500 gm.

2. Câble suivant la revendication 1, caractérisé par le fait qu'on utilise comme additif, des polyoléfines possédant une longueur de chaîne de 20 à 45 atomes de C, notamment du polyéthylène à bas poids moléculaire, ou de la cire de paraffine.

3. Câble suivant la revendication 1 ou 2, caractérisé par le fait que le pourcentage en volume des petites bulles de gaz est compris entre 50 et 70% de la masse de remplissage.

4. Câble suivant l'une des revendications précédentes, caractérisé par le fait que dans le cas de l'utilisation d'une poudre de polyéthylène, on choisit un matériau qui possède entre environ 5000 et 200 000 atomes de C par molécule.

5. Câble suivant l'une des revendications précédentes, caractérisé par le fait que la poudre utilisée comme additif possède une densité dans la plage comprise entre 0,915 à 0,96 g/ml.

6. Câble suivant l'une des revendications précédentes, caractérisé par le fait que le point de fusion des cristallites de la poudre ajoutée de polyoléfine est supérieur à la température de traitement des autres composantes de la masse de remplissage.

7. Câble suivant l'une des revendications précédentes, caractérisé par le fait que le pourcentage de l'additif en forme de poudre est compris entre 6 et 20 pour-cent en poids, et de préférence entre 8 et 10 pour-cent en poids.

8. Câble suivant l'une des revendications précédentes, caractérisé par le fait que le diamètre des petites bulles de gaz est compris entre 20 et 200 _{I}lm.

9. Câble suivant l'une des reven dicationsprécé- dentes, caractérisé par le fait que la masse de remplissage du gaz est constituée par un mélange de cires et d'huiles.

10. Câble suivant l'une des revendications précédentes, caractérisé par le fait que la masse de remplissage possède une viscosité nettement supérieure à 5 Pa s.

11. Procédé pour fabriquer un câble à étanchéité longitudinale à l'eau suivant l'une des revendications précédentes, caractérisé par le fait qu'on ajoute la poudre de polyoléfine à la masse de remplissage chauffée entre 140 et 150 °C en réalisant une agitation et qu'on répartit cette poudre d'une manière homogène, qu'on introduit le gaz sous une pression manométrique d'environ 1,5 à 15 bars et à une température d'environ 140 °C dans la masse de remplissage contenant la poudre fondue, et qu'après détente et refroidissement à une température comprise entre 80 et 120 °C, il se forme de petites bulles de gaz à répartition fine et uniforme.

## Claims

1. A longitudinally watertight cable, in parti- cufar a communication cable, in the interior of which there is provided a filling material which includes a waterrepelling substance and in which gas bubbles are incorporated, wherein the filling material (FM) contains an addition consisting of thermoplastic rubber or rubber-like thermoplastics which melts at its processing temperature during the cable filling, the condition of which is rendered firmer in the operating temperature range of the cable, by linking, interlooking, or a connection through thermoplastic blocks with a melting region which is suitably lower, i.e. which lies just below the filling temperature, and wherein the gas bubbles (GB) are so held by the rubber network which is formed in this way in the filling material, that the connection points of the rubber network can take up the buoyant force of the gas bubbles without breaking, characterised in that the additions consists of a polyolefine powder, in particular a polyethylene powder, having a grain size of between 20 and 600 ₁₁m; that the amount of the polyolefine powder is selected to be between 5 and 30% by weight of the filling material; that the amount by volume of the gas bubbles in the filling material is selected to be between 10 and 80%; and that the diameter of the gas bubbles lies between 1 and 1500 ₁₁m

2. A cable according to Claim 1, characterised in that as an addition, polyolefines having a chain length of 25 to 45 C-atoms, in particular low-molecular polyethylene, or paraffin wax, are used.

3. A cable according to Claim 1 or Claim 2, characterised in that the amount by volume of the gas bubbles is between 50 and 70% of the filling material.

4. A cable according to one of the preceding Claims, characterised in that, when using a polyethylene powder, a material is selected which has between about 5000 and about 200,000 C-atoms per molecule.

5. A cable according to one of the preceding Claims, characterised in that the powder used as the addition lies in a density range of between 0.915 and 0.96 g/ml.

6. A cable according to one of the preceding Claims, characterised in that the crystallite melting point of the added polyolefine powder lies above the processing temperature of the remaining components of the filling material.

7. A cable according to one of the preceding Claims, characterised in that the powdered addition lies between 6 and 20% by weight, preferably between 8 and 10% by weight.

8. A cable according to one of the preceding Claims, characterised in that the diameter of the gas bubbles lies between 20 and 200 µm.

9. A cable according to one of the preceding Claims, characterised in that the cable filling material consists of a mixture of waxes and oils.

10. A cable according to one of the preceding Claims, characterised in that the filling material has a viscosity appreciably above 5 Pa s.

11. A method for the production of a longitudinally watertight cable according to one of the preceding Claims, chraracterised in that the polyolefine powder is added with stirring to the filling material, which is heated to 140 to 150 °C, and the polyolefine powder is homogenously distributed; that the gas is introduced into the filling material containing the molten powder at a pressure of about 1.5 to 15 barü and at a temperature of about 140 °C; and that, after expansion and cooling to 80 to 120 °C, gas bubbles are formed with a fine, uniform distribution.
